# FASCICULE DE BREVET EUROPEEN

(11) **EP 0 499 170 B1**
(45) Date de publication et mention de la délivrance du brevet: **31.01.1996**
(21) Numéro de dépôt: 92102178.8
(22) Date de dépôt: 10.02.1992
(51) Int. Cl.: H01B 7/06

(54) **Cordon de câble électrique pour faibles intensités**
Schachstrom-Kabelleitung
Low-current electrical cable-cord

(30) Priorité: 11.02.1991 FR 9101537
(43) Date de publication de la demande: 19.08.1992
(73) Titulaire: FILOTEX, F-91210 Draveil (FR)
(72) Inventeur: Fontaine, Michel, F-08170 Hayses (FR); Pasquier, Jacques, F-08170 Montigny Sur Meuse (FR)
(74) Mandataire: Weinmiller, Jürgen

(56) Documents cités:
- FR-A- 1 250 789
- US-A- 3 683 103

## Description

La présente invention concerne un cordon de câble électrique pour faibles intensités, notamment pour postes téléphoniques.

Les cordons de câble électrique pour faibles intensités, tels que les cordons du poste téléphonique, sont en général spiralés. Ils doivent subir sans dégradation de leurs caractéristiques mécaniques un très grand nombre de manoeuvres, impliquant un étirement des spires et des contraintes de traction et de flexion à l'endroit de leurs sorties du socle et de l'écouteur du poste téléphonique. Ces cordons sont formés actuellement par un assemblage de fins brins de cuivre toronnés, de façon à présenter une conductibilité électrique suffisante. De tels cordons ne présentent cependant pas une résistance à la fatigue tout à fait satisfaisante. Au bout d'un certain temps de service leurs spirales ne reviennent plus complètement à leur état initial, et les cordons sont parfois sujets à des ruptures au niveau de leurs sorties du poste téléphonique, de sorte que l'on a augmenté le diamètre ou le nombre de leurs brins largement au-delà de ce qui serait strictement nécessaire au point de vue de la conductibilité électrique requise. Ceci entraîne une augmentation corrélative de leur encombrement et de leur poids.

La présente invention a pour but de procurer un cordon de câble électrique pour faibles intensités, qui présente une résistance à la fatigue améliorée par rapport à celle des cordons connus, et de diamètre, d'encombrement et de poids faibles, tout en présentant une conductibilité électrique suffisante.

Le cordon de câble électrique selon l'invention est caractérisé en ce que son conducteur se compose de plusieurs brins de très faible diamètre en alliage de cuivre, de cadmium et d'étain, et de plusieurs brins de très faible diamètre en cuivre étamé dur.

L'alliage de cuivre, de cadmium et d'étain est de préférence l'alliage comprenant en poids environ 98,5% de cuivre, 1% de cadmium et 0,5% d'étain, parfois appelé, d'ailleurs improprement, "bronze téléphonique". Cet alliage possède une conductibilité électrique de 85% à 95% de celle du cuivre pur.

Pour les applications téléphoniques, le diamètre des brins est de l'ordre de 0,1mm.

L'invention est décrite ci-après à titre d'exemple en regard de la figure unique du dessin ci-annexé, représentant en coupe un conducteur de cordon de radio-téléphone selon l'invention.

Ce conducteur est formé par un toron de 4 brins 1 de 0,12mm de diamètre, en alliage cuivre-cadmium-étain défini ci-dessus, et de 3 brins 2 de 0,12mm de diamètre, en cuivre étamé dur.

Ces brins 1 et 2 sont revêtus d'une gaine isolante individuelle 3 et sont recouverts d'une gaine extérieure de protection 4, entourant l'ensemble. Ce conducteur de cordon est de diamètre global de 4,5 mm.

Un cordon comportant ce conducteur présente une très bonne tenue aux essais de fatigue, tant en ce qui concerne l'élasticité de ses spires que sa résistance à la traction et à la flexion. Il remplace avantageusement à ce point de vue un cordon à conducteur formé de brins de cuivre et de diamètre de son conducteur de 7 mm, et permet une réduction importante du diamètre des spires, sensiblement du même ordre que celle des diamètres de conducteur.

Sa conductibilité électrique, bien que inférieure à celle du conducteur à brins de cuivre, reste satisfaisante.

On a vérifié l'isolement du cordon téléphonique spiralé à toron mixte selon l'invention en le soumettant à un courant d'un ampère dans 4 conducteurs pendant 1 heure à 55°C. Les mesures sous une tension de 200 volts, après une minute de mise sous tension, ont permis de relever les valeurs de résistance d'isolement suivantes :
- A 20°C, avant l'essai, résistance 7 à 9.10⁶ mégohms
- A 55°C, en début d'essai, 10⁶ mégohms
- Après 1h à 55°C et 1 ampère dans 4 fils : 10⁶ mégohms
- Après 10 étirements à 55°C : 10⁶ mégohms
- Après 12h à 20°C : 3 à 4.10⁶ mégohms
- Après 10 étirements à 20°C : 3 à 4.10⁶ mégohms.

Ces mesures montrent clairement que le cordon supporte sans perte de qualité un courant de 1A par fil sous une température de 55°C.

## Revendications

1. Cordon de câble électrique pour faibles intensités, notamment pour cordons téléphoniques, caractérisé en ce que son conducteur se compose de plusieurs brins (1) de très faible diamètre en alliage de cuivre, de cadmium et d'étain, et de plusieurs brins (2) de très faible diamètre en cuivre étamé dur.

2. Cordon de câble électrique selon la revendication 1, caractérisé en ce que l'alliage de cuivre, de cadmium et d'étain comprend en poids environ 98,5% de cuivre, 1% de cadmium et 0,5% d'étain.

## Patentansprüche

1. Elektrische Kabelschnur für Schwachströme, insbesondere für Telefonschnüre, dadurch gekennzeichnet, daß ihr Leiter von mehreren Drähten (1) sehr geringen Durchmessers aus einer Legierung von Kupfer, Kadmium und Zinn und von mehreren Drähten (2) sehr geringen Durchmessers aus verzinntem Hartkupfer gebildet wird.

2. Elektrische Kabelschnur nach Anspruch 1, dadurch gekennzeichnet, daß die Legierung aus Kupfer, Kadmium und Zinn etwa 98,5 Gew.% Kupfer, 1 Gew.% Kadmium und 0,5 Gew.% Zinn enthält.

## Claims

1. Low-current electrical cable cord, suitable for telephone cords, characterised in that its conductor comprises a plurality of very small diameter copper/cadmium/tin alloy strands (1) and a plurality of very small diameter hard tinned copper strands (2).

2. Electrical cable according to claim 1 characterised in that the copper/cadmium/tin alloy comprises about 98.5% by weight copper, about 1% by weight cadmium and about 0.5% by weight tin.
